# EUROPÄISCHE PATENTSCHRIFT

(11) **EP 0 023 700 B1**
(45) Veröffentlichungstag und Bekanntmachung des Hinweises auf die Patenterteilung: **27.01.1982**
(21) Anmeldenummer: 80104490.0
(22) Anmeldetag: 30.07.1980
(51) Int. Cl.: C10M 3/48, C07F 5/04

(54) **Hydraulische Flüssigkeiten**
Hydraulic fluids
Fluides hydrauliques

(30) Priorität: 07.08.1979 DE 2931974
(43) Veröffentlichungstag der Anmeldung: 11.02.1981
(73) Patentinhaber: HOECHST AKTIENGESELLSCHAFT, 65926 Frankfurt am Main (DE)
(72) Erfinder: von Werner, Konrad, Dr., D-8261 Burgkirchen/Alz (DE); Knoblauch, Wolfgang, D-8263 Burghausen/Salzach (DE)

## Beschreibung

Die Erfindung betrifft eine hydraulische Flüssigkeit auf der Basis von stickstoffhaltigen Borsäureestern, Alkylenglykolalkylethern und/oder Bis-(alkylenglykolmonoalkylether)-Formalen.

Aus der DE-B-1 768 933 sind hydraulische Flüssigkeiten bekannt, die aus stickstoffhaltigen Borsäureestern und Alkylenglykolalkylethern zusammengesetzt sind (vgl. Beispiele 39 und 40 der deutschen Auslegeschrift). Ferner werden in der DE-A-2141441 hydraulische Flüssigkeiten beschrieben, die im wesentlichen aus Borsäureestern von Alkylenglykolmonoalkylethem und aus Bis-(alkylenglykolmonoalkylether)-Formalen bestehen.

An hydraulische Flüssigkeiten, insbesondere an Bremsflüssigkeiten für Kraftfahrzeuge, werden hohe Anforderungen gestellt hinsichtlich ihrer chemischen und physikalischen Eigenschaften. Entsprechend den derzeit geltenden Standard-Vorschriften, die durch U.S. Federal Motor Vehicle Safety Standard 116 und durch SAE Standard J 1703 gesetzt sind, sollen Bremsflüssigkeiten insbesondere einen hohen Trocken-Siedepunkt (Rückflußsiedepunkt-trocken) und Naß-Siedepunkt (Rückflußsiedepunkt-feucht) besitzen und eine Viskosität aufweisen, die sich innerhalb eines weiten Temperaturbereiches nur wenig ändert.

Die bekannten hydraulischen Flüssigkeiten lassen jedoch bezüglich der obengenannten Eigenschaften noch zu wünschen übrig.

Es ist demnach Aufgabe der Erfindung, eine hydraulische Flüssigkeit zu schaffen, die eine innerhalb eines weiten Temperaturbereiches sich nur wenig ändernde Viskosität besitzt und einen hohen Trocken-Siedepunkt und Naß-Siedepunkt aufweist. Sie soll darüber hinaus auch die weiteren Anforderungen der genannten Spezifikationen, beispielsweise hinsichtlich thermischer Stabilität, chemischer Stabilität, Korrosionsverhalten gegenüber Metallen und Quellungsverhalten gegenüber polymeren Stoffen, beispielsweise gegenüber Kautschuk, erfüllen.

Die erfindungsgemäße hydraulische Flüssigkeit besteht aus
a) 20 bis 60 Gew.-%, bezogen auf das Gesamtgewicht der Flüssigkeit, von mindesetns einem Borsäureester der Formel worin bedeuten: R eine Alkylgruppe mit 1 bis 6 C-Atornen, R^{l} eine Alkylgruppe mit 1 bis 10 C-Atomen, und x und y eine ganze Zahl von 1 bis 4;
b) 35 bis 80 Gew.-%, bezogen auf das Gesamtgewicht der Flüssigkeit, von mindestens einer Verbindung aus der Gruppe von
   bᵢ) Ethylenglykolmonoalkylethern der Formel II worin bedeuten: R² eine Alkylgruppe mit 1 bis 6 C-Atomen und n eine ganze Zahl von 1 bis 6,
   b₂) Ethylenglykoldialkylethern der Formel III worin bedeuten: R³ und R⁴ eine Alkylgruppe mit 1 bis 6 C-Atomen und n eine ganze Zahl von 1 bis 6; und
   b₃) Bis-(ethylenglykolmonoalkylether)-Formalen der Formel IV worin bedeuten: R⁵ und R⁶ eine Alkylgruppe mit 1 bis 6 C-Atomen und n eine ganze Zahl von 1 bis 6; und
c) 0 bis 10 Gew.-Qb, bezogen auf das Gesamtgewicht der Flüssigkeit, von mindestens einem Inhibitor.

Bei den erfindungsgemäß zu verwendenden Aminborsäureestern der Formel I (Komponente a) können R, R¹, x und y gleich oder verschieden sein. Die Alkylgruppe R und R^{l} kann geradkettig oder verzweigt sein, vorzugsweise ist sie geradkettig.

Bevorzugte Borsäureester der Formel I sind solche, bei denen R eine Alkylgruppe mit 1 bis 4 C-Atomen, R¹ eine Alkylgruppe mit 3 bis 9 C-Atomen, und x und y eine ganze Zahl von 1 bis 3 ist.

Besonders bevorzugt sind Borsäureester der Formel I, worin R Methyl, Ethyl, Propyl oder Butyl, R^{l} Butyl, Pentyl, Hexyl, Heptyl oder Octyl (Capryl), und x 2 oder 3 und y 1 oder 2 ist.

Die Herstellung der Aminborsäureester der Formel I - ein Reaktionsprodukt aus Orthoborsäure, einem gemäß Formel I geeigneten mehrfach ethoxylierten, primären Alkylamin und einem gemäß Formel geeigneten Ethylenglykolmonoalkylether im Molverhältnis von etwa 1 : 1 : 1 - erfolgt nach an sich bekannten Arbeitsweisen. Die genannten Reaktionskomponenten werden in einem mit Rührer und gegebenenfalls mit Rückflußkühler ausgestatteten Reaktionsgefäß bei einer Temperatur von etwa 50 bis etwa 150°C, vorzugsweise etwa 90 bis 130°C, unter Rühren umgesetzt, wobei das entstehende Reaktionswasser kontinuierlich abgeführt wird. Die Umsetzung wird zweckmäßigerweise in Anwesenheit eines inerten, mit Wasser ein Azeotrop bildenden Lösungsmittels, wie beispielsweise Benzol, Toluol, Xylol, Ethylbenzol oder dergleichen, durchgeführt. Das Entfernen des Reaktionswassers kann auch dadurch vorgenommen werden, daß man die Umsetzung unter vermindertem Druck, beispielsweise im Wasserstrahlvakuum (7 bis 20 mbar) durchführt. Zur Erzielung einer sehr hohen Ausbeute ist es vorteilhaft, den Ethylenglykolmonoalkylether im Überschuß zu nehmen, die genannten drei Reaktionskomponenten also vorzugsweise in den molaren Gewichtsmengen von etwa 1 : 1 : 1,2 bis 1 : 1 : 2,5 einzusetzen.

Die Umsetzung erfolgt vorzugsweise in zwei Stufen. In der ersten Stufe werden unter kontinuierlicher Wasseraustragung etwa 1 Mol Borsäure mit etwa 1 Mol eines di-ethoxylierten, primären Alkylamins umgesetzt. Das Reaktionsprodukt (etwa 1 Mol) aus der ersten Stufe wird mit mindestens 1 Mol eines Ethylenglykolmonoalkylethers, wiederum unter kontinuierlicher Wasserentfernung umgesetzt.

Nach Beendigung der Umsetzung wird das gegebenenfalls verwendete Lösungsmittel durch übliche Destillation vom Reaktionsprodukt entfernt und dieses - sofern noch eine weitere Reinigung erforderlich sein sollte - zweckmäßigerweise bei einer Temperatur von 90 bis 150° C vakuumgestrippt (Druck etwa 10 bis 20 mbar):
Bevorzugte Ethylenglykolmonoalkylether der Formel II (Komponente bᵢ), Ethylenglykoldialkylether der Formel III (Komponente b₂) und Bis-(ethylenglykolmonoalkylether)-Formale der Formel IV (Komponente b₃) sind solche, bei denen R², R³, R⁴, R⁵ und R⁶ eine (geradkettige oder verzweigte, vorzugsweise geradkettige) Alkylgruppe mit 1 bis 4 C-Atomen und n eine ganze Zahl von 1 bis 4, vorzugsweise 2 bis 4 ist.

Die Komponente b) der erfindungsgemäßen hydraulischen Flüssigkeit ist vorzugsweise ein Ethylenglykolmonoalkylether gemäß Formel II und/oder ein Bis-(ethylenglykolmonoalkylether)-Formal der Formel III.

Ein besonders bevorzugter Ethylenglykolmonoalkylether gemäß Formel II ist der Triethylenglykolmonomethylether (Methyltriethylenglykol):

Ein besonders bevorzugtes Bis-(ethylenglykolmonoalkylether)-Formal gemäß Formel IV ist das Bis-(diethylenglykolmonomethylether)-Formal:

Die erfindungsgemäße hydraulische Flüssigkeit enthält vorzugsweise von der Komponente a) 35 bis 55 Gew.-%, von der Komponente b) 40 bis 65 Gew.-%, und von der Komponente c) 0,5 bis 5 Gew.-% (die Gewichtsprozente sind jeweils bezogen auf das Gesamtgewicht der Flüssigkeit, wobei die Summe der Gewichtsprozente 100 ist).

Als Inhibitoren zur Verhütung der Korrosion (Korrosionsinhibitoren), der Oxidation (Antioxidantien) und zur Regelung des pH-Wertes (pH-Wert-Stabilisatoren) können die für hydraulische Flüssigkeiten auf der Bais von Glykolen und/oder Glykolderivaten empfohlenen Verbindungen eingesetzt werden.

Geeignete pH-Wert-Stabilisatoren sind beispielsweise solche aus der Gruppe der
anorganischen Alkalisalze, vorzugsweise die Natriumsalze der Kohlensäure, der phosphorigen Säure oder der Phosphorsäure;
Alkalisalze von Fettsäuren, vorzugsweise das Natriumsalz der Laurinsäure, Palmitinsäure, Stearinsäure oder Ölsäure;
Mono- und Dialkylamine - gegebenenfalls alkoxyliert - und deren Salze mit
Mineral- oder Fettsäure, vorzugsweise Butylamin, Hexylamin, Octylamin, Isononylamin, Oleylamin, Di-propylamin oder Di-butylamin;
Alkanolamin - gegebenenfalls alkoxyliert - und deren Salze mit Mineral- oder
Fettsäure, vorzugsweise Monoethanolamin, Diethanolamin oderTriethanolamin; und Alkyldiethanolamine der Formel worin R' ein Alkylrest (geradkettig oder verzweigt, vorzugsweise geradkettig) mit 1 bis 9 C-Atomen ist.

Die pH-Wert-Stabilisatoren werden vorzugsweise in einer Menge von 0,5 bis 2 Gew.-%, bezogen auf das Gesamtgewicht der Flüssigkeit, eingesetzt.

Von den zahlreichen möglichen Korrosionsinhibitoren werden bevorzugt eingesetzt:
Ester der phosphorigen Säure oder der Phosphorsäure mit aliphatischen Alkoholen mit 1 bis 6 C-Atomen, vorzugsweise Ethylphosphat, Dimethylphosphat, Isopropylphosphat, Diisopropylphosphat, Butylphosphit und Dimethylphosphit; und/oder
Triazole, vorzugsweise Benztriazol.

Aus der großen Zahl der brauchbaren Antioxidantien sind die folgenden Verbindungen einzeln oder in Mischung miteinander bevorzugt:
Aromatische Amine, vorzugsweise Phenyl-α-naphthylamin, Diphenylamin oder Derivate hiervon;
substituierte Phenole, vorzugsweise Dibutylkresol, 2,6-Di-butyl-p-kresol,
2,6-Di-tert.-butyl-p-kresol und 2,4-Dimethyl-6-tert.-butylphenol;
Brenzkatechin und Hydrochinon, die gegebenenfalls kernsubstituiert sind;
Chinone, vorzugsweise Anthrachinon; und
Phenothiazin.

Die Korrosionsinhibitoren werden vorzugsweise in einer Menge von 0,05 bis 2 Gew.-% und die Antioxidantien vorzugsweise in einer Menge von 0,05 bis 1 Gew.-%, jeweils bezogen auf das Gesamtgewicht der Flüssigkeit, eingesetzt.

Die Herstellung der erfindungsgemäßen hydraulischen Flüssigkeit erfolgt durch Zusammenmischen der Komponenten, beispielsweise in einem Behälter mit Rührorgan, wodurch in einfacher Weise ein homogenes Gemisch erhalten wird. In der Regel wird das Zusammenmischen bei Atmosphärendruck und bei Raumtemperatur vorgenommen, es kann gegebenenfalls auch bei höherer Temperatur (30 bis 50°C) durchgeführtwerden, wobei zweckmäßigerweise Feuchtigkeit abgehalten wird.

Die Erfindung wird nun durch die nachstehenden Beispiele näher erläutert:

### Herstellung der erfindungsgemäß zu verwendenden Aminborsäureester

### Beispiel 1

1 Mol (219 g) di-ethoxyliertes n-Caprylamin der Formel 1 Mol (120 g) Di-ethylenglykolmonomethylether und 200 g Toluol werden in einem mit Rührer und Rückflußkühler ausgestatteten Reaktionsgefäß vorgelegt. Es wird unter Rühren und bei etwa 60° C 1 Mol (62 g) Orthoborsäure eingebracht. Anschließend wird wiederum unter Rühren auf 90 bis 130°C erhitzt und das entstehende Reaktionswasser (3 Mol = 54 g) ausgetragen. Hierauf wird das Toluol abdestilliert.

Der erhaltene Borsäureester der Formel ist eine klare, hellgelb gefärbte Flüssigkeit und besitzt eine Viskosität bei 25°C von 2B8 mm²/s. Der Gehalt an N beträgt 3,96 Gew.-% (Theorie: 4,03 Gew.-%) und an B 3,2 Gew.-% (Theorie: 3,2 Gew.-%).

### Beispiel 2

Es wird wie in Beispiel 1 vorgegangen, wobei anstelle des di-ethoxylierten Caprylamins 1 Mol (189 g) di-ethoxyliertes n-Hexylamin eingesetzt wird.

Der erhaltene Borsäureester ist eine klare, hellgelb gefärbte Flüssigkeit.

### Beispiel 3

1 Mol (161 g) di-ethoxyliertes n-Butylamin der Formel 1 Mol (62 g) Orthoborsäure und 200 g Toluol werden in einem mit Rührer und Rückflußkühler ausgestatteten Reaktionsgefäß vorgelegt und unter Rühren auf 90 bis 130°C erhitzt, wobei das entstehende Reaktionswasser (2 Mol = 36 g) ausgetragen wird.

Zum Reaktionsprodukt der Formel wird hierauf (zweite Stufe) 1 Mol Triethylenglykolmonomethylether (164 g) unter Rühren dazugegeben und bei einer Temperatur von 90 bis 130° C und einem Vakuum von etwa 12 mbar umgesetzt, wobei das entstehende Reaktionswasser (1 Mol = 18 g) und das Toluol ausgetragen werden.

Der erhaltene Borsäureester ist eine klare, gelbe Flüssigkeit und besitzt eine Viskosität bei 20°C von 143 mm²/s. Der Gehalt an B beträgt 3,2 Gew.-% (Theorie: 3,2 Gew.-%).

### Erfindungsgemäße hydraulische Flüssigkeiten

### Beispiel 4

Es wird eine hydraulische Flüssigkeit durch Mischen der folgenden Komponenten hergestellt:

Diese Bremsflüssigkeit besitzt die folgenden Eigenschaften, gemessen nach FMVSS Nr. 116:

### Beispiel 5

Es wird eine hydraulische Flüssigkeit durch Mischen der folgenden Komponenten hergestellt:

Diese Bremsflüssigkeit besitzt die folgenden Eigenschaften, gemessen nach FMVSS Nr. 116:

### Beispiel 6

Es wird eine hydraulische Flüssigkeit durch Mischen der folgenden Komponenten hergestellt:

Diese Bremsflüssigkeit besitzt die folgenden Eigenschaften, gemessen nach FMVSS Nr. 116:

## Patentansprüche

1. Hydraulische Flüssigkeit, bestehend aus
a) 20 bis 60 Gew.-%, bezogen auf das Gesamtgewicht der Flüssigkeit, von mindestens einem Borsäureester der Formel worin bedeuten: R eine Alkylgruppe mit 1 bis 6 C-Atomen, R^{l} eine Alkylgruppe mit 1 bis 10 C-Atomen, und x und y eine ganze Zahl von 1 bis 4;
b) 35 bis 80 Gew.-%, bezogen auf das Gesamtgewicht der Flüssigkeit, von mindestens einer Verbindung aus der Gruppe von
bᵢ) Ethylenglykolmonoalkylethern der Formel II worin bedeuten: R² eine Alkylgruppe mit 1 bis 6 C-Atomen und n eine ganze Zahl von 1 bis 6,
b₂) Ethylenglykoldialkylethern der Formel III worin bedeuten: R³ und R⁴ eine Alkylgruppe mit 1 bis 6 C-Atomen und n eine ganze Zahl von 1 bis 6; und
b₃) Bis-(ethylenglykolmonoalkylether)-Formalen der Formel IV worin bedeuten: R⁵ und R⁶ eine Alkylgruppe mit 1 bis 6 C-Atomen und n eine ganze Zahl von 1 bis 6; und
c) 0 bis 10 Gew.-%, bezogen auf das Gesamtgewicht der Flüssigkeit, von mindestens einem Inhibitor.

2. Hydraulische Flüssigkeit nach Anspruch 1, dadurch gekennzeichnet, daß .
die Komponente a) ein Borsäureester der Formel ist, worin bedeuten: R eine Alkylgruppe mit 1 bis 4 C-Atomen, R¹ eine Alkylgruppe mit 3 bis 9 C-Atomen, und x und y eine ganze Zahl von 1 bis 3;
die Komponente b) ein Ethylenglykolmonoalkylether der Formel II, ein Ethylenglykoldialkylether der Formel III und/oder ein Bis-(ethylenglykolmonoalkylether)-Formal der Formel IV ist, worin bedeuten: R2, R3, R⁴, R5 und R⁶ eine Alkylgruppe mit 1 bis 4 C-Atomen und n eine ganze Zahl von 1 bis 4.

3. Hydraulische Flüssigkeit nach Anspruch 1, dadurch gekennzeichnet, daß die Komponente b) ein Ethylenglykolmonoalkylether der Formel II und/oder ein Bis-(ethylenglykolmonoalkylether)-Formal der Formel IV ist.

4. Hydraulische Flüssigkeit nach Anspruch 1 bis 3, dadurch gekennzeichnet, daß sie von der Komponente a) 35 bis 55 Gew.-%, von der Komponente b) 40 bis 65 Gew.-%, und von der Komponente c) 0,5 bis 5 Gew.-% enthält, wobei die Gewichtsprozente jeweils auf das Gesamtgewicht der Flüssigkeit bezogen sind.

## Claims

1. Hydraulic fluid consisting of
a) 20 to 60 percent by weight, relative to the total weight of the fluid, of at least one boric acid ester of the formula I wherein R is an alkyl group with 1 to 6 carbon atoms, R^{I} is an alkyl group with 1 to 10 carbon atoms, and x and y are an integer from 1 to 4,
b) 35 to 80 percent by weight, relative to the total weight of the fluid, of at least one compound selected from the group consisting of
bᵢ) ethylene glycol monoalkyl ethers of the formula II wherein R² is an alkyl group with 1 to 6 carbon atoms and n is an integer from 1 to 6,
b₂) ethyleneglycol dialkyl ethers of the formula III wherein R³ and R⁴ are an alkyl group with 1 to 6 carbon atoms and n is an integer from 1 to 6; and
b₃) bis-(ethylene glycol monoalkyl ether)-formals of the formula IV wherein R⁵ and R⁶ are an alkyl group with 1 to 6 carbon atoms and n is an integer from 1 to 6; and
c) 0 to 10 percent by weight, relative to the total weight of the fluid, of at least one inhibitor.

2. Hydraulic fluid as claimed in claim 1, in which component a) is a boric acid ester of the formula I, wherein R is an alkyl group with 1 to 4 carbon atoms, R¹ is an alkyl group with 3 to 9 carbon atoms and x and y are an integer from 1 to 3; component b) is an ethylene glycol monoalkyl ether of the formula II, an ethylene glycol dialkyl ether of the formula III and/or a bis-(ethylene glycol monoalkyl ether)-formal of the formula IV, wherein R², R³, R⁴, R⁵, and R⁶ are an alkyl group with 1 to 4 carbon atoms and n is an integer from 1 to 4.

3. Hydraulic fluid as claimed in claim 1, in which component b) is an ethylene glycol monoalkyl ether of the formula II and/or a bis-(ethylene glycol monoalkyl ether)-formal of the formula IV.

4. Hydraulic fluid as claimed in anyone of claims 1 to 3, in which component a) is present in an amount of from 35 to 55 percent by weight, b) in an amount of from 40 to 64 percent by weight and component c) is present in an amount of from 0,5 to 5 percent by weight, percent by weight each relative to the total weight of the fluid.

## Revendications

1. Liquide hydraulique, caractérisé en ce qu'il consiste en:
a) 20 à 60% en poids, par rapport au poids total du liquide, d'au moins un ester de l'acide borique de formule (1): [dans laquelle R est un groupe alkyle ayant 1 à 6 atomes de carbone; R^{I} est un groupe alkyle ayant 1 à 10 atomes de carbone; et x et y sont chacun un nombre entier valant 1 à 4];
b) 35 à 80% en poids, par rapport au poids total du liquide, d'au moins un composé choisi parmi;
b₁) des éthers monoalkyliques de l'éthylène-glycol répondant à la formule (II): [dans laquelle R² est un groupe alkyle ayant 1 à 6 atomes de carbone; et n est un hombre entier valant 1 à 6],
b2) des éthers dialkyliques de l'éthylène-glycol de formule (III): [dans laquelle R³ et R⁴ sont chacun un groupe alkyle ayant 1 à 6 atomes de carbone; et n est un nombre entier valant 1 à 6]; et
b₃) des bis-(éther monoalkylique de l'éthylèneglycol)-formals de formule (IV): [dans laquelle R⁵ et R⁶ sont chacun un groupe alkyle ayant 1 à 6 atomes de carbone; et n est un nombre entier valant 1 à 6] et
c) 0 à 10% en poids, par rapport au poids total du liquide, d'au moins un inhibiteur.

2. Liquide hydraulique selon la revendication 1, caractérisé en ce que:
le constituant a) est un ester d'acide borique de formule (I), dans laquelle R est un groupe alkyle ayant 1 à 4 atomes de carbone; R^{I} est un groupe alkyle ayant 3 à 9 atomes de carbone; et x et y sont chacun un nombre entier valant 1 à 3;
et le constituant b) est un éther monoalkylique de l'éthylène-glycol de formule (II), un éther dialkylique de l'éthylène-glycol de formule (III) et/ou un bis-(éther monoalkylique de l'éthylène-glycol)-formal de formule (IV), dans lesquels R², R³, R⁴, R⁵ et R⁶ sont chacun un groupe alkyle ayant 1 à 4 atomes de carbone; et n est un nombre entier valant 1 à 4.

3. Liquide hydraulique selon la revendication 1, caractérisé en ce que le constituant b) est un éther monoalkylique de l'éthylène-glycol de formule (II) et/ou un bis-(éther monoalkylique de l'éthylène-glycol)-formal de formule (IV).

4. Liquide hydraulique selon l'une quelconque des revendications 1 à 3, caractérisé en ce qu'il contient 35 à 55% du constituant a), 40 à 65% en poids du constituant b) et 0,5 à 5% en poids du constituant c), les pourcentages en poids étant chaque fois rapportés au poids total du liquide.
